# EUROPÄISCHE PATENTSCHRIFT

(11) **EP 0 398 121 B1**
(45) Veröffentlichungstag und Bekanntmachung des Hinweises auf die Patenterteilung: **23.11.1994**
(21) Anmeldenummer: 90108578.7
(22) Anmeldetag: 07.05.1990
(51) Int. Cl.: C22F 1/10

(54) **Verfahren zur Erzeugung grober längsgerichteter Stengelkristalle in einer oxyddispersionsgehärteten Nickelbasis-Superlegierung**
Process for producing coarse columnar grains directionally oriented along their length in an oxide dispersion hardened nickel base superalloy
Procédé de fabrication de grains basaltiques grossiers orientés longitudinalement dans un superalliage à base de nickel durci par dispersion d'oxyde

(30) Priorität: 16.05.1989 CH 1819/89
(43) Veröffentlichungstag der Anmeldung: 22.11.1990
(73) Patentinhaber: ASEA BROWN BOVERI AG, 5400 Baden (CH)
(72) Erfinder: Fried, Reinhard, CH-5415 Nussbaumen (CH); Jongenburger, Peter, Dr., CH-5406 Baden-Rütihof (CH)

(56) Entgegenhaltungen:
- EP-A- 0 045 984
- EP-A- 0 115 092
- EP-A- 0 132 371
- EP-A- 0 205 859
- EP-A- 0 260 465
- EP-A- 0 274 631

## Beschreibung

### Technisches Gebiet

Oxyddispersionsgehärtete Superlegierungen auf der Basis von Nickel, welche dank ihrer hervorragenden mechanischen Eigenschaften bei hohen Temperaturen beim Bau thermischer Maschinen Verwendung finden. Bevorzugte Verwendung als Schaufelwerkstoff für Gasturbinen.

Die Erfindung bezieht sich auf die Verbesserung der mechanischen Eigenschaften von oxyddispersionsgehärteten Nickelbasis-Superlegierungen mit insgesamt optimalen Eigenschaften bezüglich Hochtemperaturfestigkeit, Langzeitstabilität und Duktilität. Dabei stehen Ermüdungsfestigkeit und gutes Thermoschockverhalten im mittleren und hohen Temperaturbereich des Werkstoffs im Vordergrund.

Im engeren Sinne befasst sich die Erfindung mit einem Verfahren zur Erzeugung grober längsgerichteter Stengelkristalle mit verbesserter Temperaturwechselbeständigkeit und erhöhter Duktilität in Querrichtung in einem Werkstück beliebiger Querschnittsgrösse und Querschnittsform aus einer im Ausgangszustand in feinkörniger warmgekneteten Form vorliegenden oxyddispersionsgehärteten Nickelbasis-Superlegierung durch eine die sekundäre Rekristallisation auslösende Grobkornglühung.

### Stand der Technik

Hochwarmfeste Schaufelwerkstoffe für Gasturbinen wie oxyddispersionsgehärtete Nickelbasis-Superlegierungen werden im Zustand grober längsgerichteter Stengelkristalle verwendet. Fällt die Längsachse dieser gerichtet angeordneten Kristallite mit der Längsachse des Werkstücks zusammen und ist letztere gleichzeitig die Hauptbeanspruchungsrichtung, so werden in dieser Richtung optimale Resultate bezüglich Kriechfestigkeit und Ermüdungsfestigkeit bei hohen Temperaturen erzielt. Der dafür notwendige Gefügezustand wird dadurch erreicht, dass für die die sekundäre Rekristallisation mit bevorzugter Richtung massgebende Wärmebehandlung ein Zonenglühprozess herangezogen wird. In der Regel wird das Zonenglühen an vergleichsweise beschränkten Querschnittsbemessungen (einige cm²) in klassischer Weise durchgeführt.

Werden grosse Querschnittsabmessungen (10 cm² und mehr) verlangt, dann ergeben sich Schwierigkeiten. Entweder lässt sich das Zonenglühen überhaupt nicht durchführen, indem die Kernzone nicht in der erwünschten Weise grobkörnig rekristallisiert oder es sind aufwendige und komplizierte Verfahren und Vorrichtungen notwendig, um an das erstrebenswerte Ziel heranzukommen. Zudem lässt die Duktilität in Querrichtung der Stengelkristalle und die Temperaturwechselfestigkeit zu wünschen übrig.

Zum Stand der Technik wird folgende Literatur angegeben:
- G.H. Gessinger, Powder Metallurgy of Superalloys, Butterworths, London, 1984
- R.F. Singer and E. Arzt, Conf. Proc. "High Temperature Materials for Gas Turbines", Liège, Belgium, Oktober 1986
- J.S. Benjamin, Metall. Trans. 1970, 1, 2943 - 2951
- M.Y. Nazmy and R.F. Singer, Effect of inclusions on tensile ductility of a nickel-base oxide dispersion strengthened superalloy, Scripta Metallurgica, Vol. 19, pp. 829 - 832, 1985, Pergamon Press Ltd.
- T.K. Glasgow, "Longitudinal Shear Behaviour of Several Oxide Dispersion Strengthened Alloys", NASA TM-78973 (1978)
- R.L. Cairns, L.R. Curwick and J.S. Benjamin, Grain Growth in Dispersion Strengthened Superalloys by Moving Zone Heat Treatments, Metallurgical Transactions A, Vol. 6A, Janauary 1975, p. 179 - 188.

Die bekannten Verfahren zur Erzeugung längsgerichteter Stengelkristalle in oxyddispersionsgehärteten Nickelbasis-Superlegierungen genügen den heutigen Anforderungen nicht mehr. Die nach diesen Verfahren erzielten Ergebnisse reichen für einen optimalen Einsatz dieser Werkstoffe nicht mehr aus. Es existiert daher ein starkes Bedürfnis nach Weiterentwicklung und Verbesserung der Herstellverfahren.

Ein weiteres Verfahren zur Herstellung eines Werkstücks aus einer im Ausgangszustand in feinkörniger warmgekneteter Form vorliegenden oxiddispersionsgehärteten Nickelbasis-Superlegierung ist in EP 0 115 092 A1 beschrieben. Bei diesem Verfahren wird das Werkstück zunächst in seiner Randzone auf eine Temperatur von ca. 1100°C und im Kern auf eine Temperatur von ca. 900°C aufgeheizt und bei diesen Temperaturen thermisch oder thermomechanisch behandelt. Sodann wird das Werkstück auf Raumtemperatur abgekühlt und isotherm grobkorngeglüht. Beim Grobkornglühen wird der Kern des Werkstückes mit einer Temperatur von 1230 bis 1280°C oberhalb der Rekristallisationstemperatur der Stengelkristalle gehalten. Der Rand des Werkstückes wird hingegen mit einer Temperatur von ca. 1140°C unterhalb der Rekristallisationstemperatur gehalten. Der Kern weist dann grobe längsgerichteter Stengelkristalle auf, wohingegen der Rand feinkörniges Gefüge aufweist.

### Darstellung der Erfindung

Die Erfindung, wie sie in Patentanspruch 1 angegeben ist, löst die Aufgabe, ein Verfahren zur Herstellung eines Werkstücks aus einer im Ausgangszustand in feinkörniger warmgekneteter Form vorliegenden oxiddispersionsgehärteten Nickelbasis-Superlegierung anzugeben, das unter Vermeidung aufwendiger Verfahrensschritte und der zu ihrer Durchführung notwendigen kostspieligen Vorrichtungen, wie Zonenglühanlagen und Spezialöfen, auf einfache Weise in konventionellen Einrichtungen bewerkstelligt werden kann und zu reproduzierbaren Ergebnissen führt.

Das Verfahren nach der Erfindung zeichnet sich nicht nur durch Wirtschaftlichkeit aus, sondern auch dadurch, dass das danach hergestellte Werkstück gegenüber einem nach dem Stand der Technik hergestellten Werkstück verbesserte Temperaturwechselbeständigkeit und damit erhöhte Duktilität quer zur Längsachse der Stengelkristalle aufweist. Ein weiterer Vorteil des erfindungsgemässen Verfahrens ist darin zu sehen, dass es zur Herstellung von Werkstücken von beliebiger Querschnittsgrösse und Querschnittsform geeignet ist.

### Weg zur Ausführung der Erfindung

Die Erfindung wird anhand der durch Figuren näher erläuterten Ausführungsbeispiele beschrieben:

Dabei zeigt:
- Fig. 1: ein Fliessbild (Blockdiagramm) des Verfahrens für eine oxyddispersionsgehärtete Nickelbasis-Superlegierung mit 15 % Cr; 4 % W; 2 % Mo; 2,5 % Ti; 4,5 % Al gemäss Beispiel 1,
- Fig. 2: ein Fliessbild (Blockdiagramm) des Verfahrens für eine oxyddispersionsgehärtete Nickelbasis-Superlegierung mit 20 % Cr; 3,5 % W; 2 % Mo; 6 % Al gemäss Beispiel 3,
- Fig. 3: ein Diagramm des Kornachsenverhältnisses der Stengelkristalle in Funktion der Glühtemperatur für die der isothermen Grobkornglühung vorangehenden Wärmebehandlung für eine oxyddispersionsgehärtete Nickelbasis-Superlegierung mit 15 % Cr; 4 % W; 2 % Mo; 2,5 % Ti; 4,5 % Al,
- Fig. 4: ein Diagramm der Zeitstandfestigkeit in Funktion der Zeit für eine isotherm rekristallisierte oxyddispersionsgehärtete Nickelbasis-Superlegierung mit 20 % Cr; 3,5 % W; 2 % Mo; 6 % Al.

In Fig. 1 ist ein Fliessbild (Blockdiagramm) des Verfahrens für eine oxyddispersionsgehärtete Nickelbasis-Superlegierung mit der nachfolgenden Zusammensetzung dargestellt:
Cr = 15 Gew.-%
W = 4,0 Gew.-%
Mo = 2,0 Gew.-%
Al = 4,5 Gew.-%
Ti = 2,5 Gew.-%
Ta = 2,0 Gew.-%
C = 0,05 Gew.-%
B = 0,01 Gew.-%
Zr = 0,15 Gew.-%
Y₂O₃ = 1,1 Gew.-%
Ni = Rest
Das Blockdiagramm entspricht den Verfahrensschritten gemäss Ausführungsbeispiel 1. Das Diagramm erklärt sich selbst und bedarf keiner weiteren Erläuterungen.

Fig. 2 bezieht sich auf ein Fliessbild (Blockdiagramm) des Verfahrens für eine oxyddispersionsgehärtete Nickelbasis-Superlegierung mit der nachfolgenden Zusammensetzung:
Cr = 20,0 Gew.-%
Al = 6,0 Gew.-%
Mo = 2,0 Gew.-%
W = 3,5 Gew.-%
Zr = 0,19 Gew.-%
B = 0,01 Gew.-%
C = 0,01 Gew.-%
Y₂O₃ = 1,1 Gew.-%
Ni = Rest
Das Blockdiagramm entspricht den Verfahrensschritten gemäss Ausführungsbeispiel 3. Es bedarf keiner weiteren Erklärungen.

Fig. 3 zeigt ein Diagramm des Kornachsenverhältnisses der Stengelkristalle in Funktion der Glühtemperatur für die der isothermen Grobkornglühung vorangehenden Wärmebehandlung für eine oxyddispersionsgehärtete Nickelbasis-Superlegierung mit der nachfolgenden Zusammensetzung:
Cr = 15 Gew.-%
W = 4,0 Gew.-%
Mo = 2,0 Gew.-%
Al = 4,5 Gew.-%
Ti = 2,5 Gew.-%
Ta = 2,0 Gew.-%
C = 0,05 Gew.-%
B = 0,01 Gew.-%
Zr = 0,15 Gew.-%
Y₂O₃ = 1,1 Gew.-%
Ni = Rest
Das isotherme Glühen auf Grobkorn wurde bei einer Temperatur von 1230 °C während 1 1/2 h durchgeführt.Es zeigt sich, dass das Kornachsenverhältnis z/x der längsgerichteten Stengelkristalle, das sich nach der isothermen Grobkornglühung einstellt, stark von der Temperatur der vorangegangenen Glühbehandlung abhängt und vergleichsweise dicht (ca. 15 °C) unterhalb der Lösungsglühungstemperatur Tγ′ für die γ′-Phase in der γ-Matrix ein Maximum durchläuft. Nach Ueberschreiten dieses Maximums fällt die Kurve steil ab, um bei der Temperatur Tγ′ praktisch auf 1 (keine Kornerstreckung mehr!) zurückzugeben.

In Fig. 4 ist die Zeitstandfestigkeit in Funktion der Zeit für eine isotherm rekristallisierte oxyddispersionsgehärtete Nickelbasis-Superlegierung mit der nachfolgenden Zusammensetzung dargestellt:
Cr = 20,0 Gew.-%
Al = 6,0 Gew.-%
Mo = 2,0 Gew.-%
W = 3,5 Gew.-%
Zr = 0,19 Gew.-%
B = 0,01 Gew.-%
C = 0,01 Gew.-%
Y²O₃ = 1,1 Gew.-%
Ni = Rest
Die nach Fig. 2 hergestellten Proben aus diesem Werkstoff zeigten unter einer Zugbelastung bei einer Temperatur von 1050 °C und einer Zugspannung von 100 MPa eine Beanspruchungsdauer von ca. 100 h. Zum Vergleich: Bei zonengeglühtem Material betrug die ertragene Zugspannung für die gleiche Beanspruchungsdauer ca. 106 MPa.

### Ausführungsbeispiel 1:

### Siehe Fig. 1!

An einer oxyddispersionsgehärteten Nickelbasis-Superlegierung mit der Handelsbezeichnung MA 6000 von INCO wurden Versuche zur Erzielung längsgerichteter Stengelkristalle vorgenommen. Die zuvor aus einer Pulvermischung durch mechanisches Legieren, Verdichten und Warmkneten pulvermetallurgisch hergestellte Legierung hatte die nachfolgende Zusammensetzung:
Cr = 15 Gew.-%
W = 4,0 Gew.-%
Mo = 2,0 Gew.-%
Al = 4,5 Gew.-%
Ti = 2,5 Gew.-%
Ta = 2,0 Gew.-%
C = 0,05 Gew.-%
B = 0,01 Gew.-%
Zr = 0,15 Gew.-%
Y₂O₃ = 1,1 Gew.-%
Ni = Rest
Nach dem Warmkneten lag ein Werkstück in feinkörnigem Zustand vor.

Die Abmessungen des Werkstücks waren wie folgt:
Länge = 160 mm
Breite = 90 mm
Dicke = 50 mm
Das Werkstück wurde nun gemäss Fig. 1 weiterbehandelt. Zu diesem Zweck wurde es in einem Ofen langsam mit einer Aufheizgeschwindigkeit von 5 °C/min auf eine Temperatur von 1130 °C gebracht und bei dieser Temperatur während einer Zeit von 1/4 h belassen. Dann wurde das Werkstück in Luft auf Raumtemperatur abgekühlt. Daraufhin wurde es auf die für die sekundäre Rekristallisation notwendige Temperatur von 1230 °C erwärmt und zwecks Erzeugung eines groben Korns auf dieser Temperatur während 1 1/2 h belassen (isothermes Glühen). Dann wurde das Werkstück mit einer Geschwindigkeit von ca. 5 °C/min auf Raumtemperatur abgekühlt.

Aus dem Werkstück wurden Proben herausgeschnitten und einer Prüfung unterzogen. Die metallographische Untersuchung ergab längsgerichtete Stengelkristalle von durchschnittlich 8 mm Länge, 1,5 mm Breite und 0,8 mm Dicke. Das mittlere Kornachsenverhältnis (Kornerstreckungsverhältnis) z/x betrug ca. 8 (siehe Fig. 3!). Die 100 h-Bruchgrenze im Zeitstandversuch bei 1050 °C lag bei ca. 110 MPa, was nahezu 95 % des Wertes einer vergleichsweise kleineren zonengeglühten Vergleichsprobe ausmachte. Es wurden Thermoschockversuche zur Bestimmung der qualitativen Temperaturwechselfestigkeit durchgeführt. Ein Probestab von 100 mm Länge, 50 mm Breite und 25 mm Dicke wurde einem Temperaturzyklus wie folgt unterworfen:
- Erwärmen von 200 °C auf 1000 °C innerhalb von 2 min
- Halten bei 1000 °C während 1 min
- Abkühlen auf 200 °C innerhalb von 1 min
- Halten bei 200 °C während 1 min
Nach 2500 Zyklen konnten keinerlei Risse beobachtet werden. Vergleiche mit zonengeglühten Probekörpern gleicher Abmessungen zeigten nach durchschnittlich 500 bis 600 Zyklen in der Längsrichtung der Stengelkristalle verlaufende Haarrisse an der Oberfläche. Die Temperaturwechselfestigkeit, welche indirekt ein Mass für die Duktilität des Werkstoffs quer zur Längsachse der Stengelkristalle darstellt, ist somit für isotherm geglühtes Material ca. 5 Mal höher als für zonengeglühtes Material. Dies ist ein entscheidender Faktor für die Verwendung als Schaufelwerkstoff in hochbeanspruchten Gasturbinen.

Mit dem Werkstoff MA6000 wurden zusätzliche Versuche durchgeführt, um dem Einfluss der dem isothermen Rekristallisationsglühen vorgeschalteten Wärmebehandlung zu untersuchen. Dabei wurde festgestellt, dass diese Wärmebehandlung einen entscheidenden Einfluss auf die beim nachfolgenden Grobkornglühen (Rekristallisationsglühen) erzielte Gefügeausbildung hat. Sowohl Korngrösse wie Kornform können durch diese Wärmebehandlung entscheidend beeinflusst werden. Eine vergleichsweise niedrige Glühtemperatur und lange Glühdauer (z.B. 950 °C/100 h) führt bei der nachfolgenden Grobkornglühung zu verhältnismässig breiten, groben, jedoch nicht wesentlich gestreckten Körnern (kleines Kornerstreckungsverhältnis). Demgegenüber ergibt eine vergleichsweise hohe Glühtemperatur und kurze Glühdauer (z.B. 1130 °C/15 min) verhältnismässig schmale, grobe längsgestreckte Körner (grosses Kornerstreckungsverhältnis).

Einige Versuchsergebnisse sind in Fig. 3 dargestellt. Diese zeigt den Einfluss des Kornachsenverhältnisses (Kornerstreckungsverhältnis) z/x in Funktion der während 1 h gehaltenen Glühtemperatur der der Grobkornglühung vorangehenden Wärmebehandlung. Die nachfolgende isotherme Grobkornglühung (Rekristallisationsglühung) erfolgte bei 1230 °C während 1 1/2 h.

### Ausführungsbeispiel 2:

### Siehe Fig. 2!

An einer oxyddispersionsgehärteten Nickelbasis-Superlegierung mit der Handelsbezeichnung MA 760 (MA 17) von INCO wurden versuche zur Erzielung längsgerichteter Stengelkristalle vorgenommen. Die Legierung war aus einer Pulvermischung durch mechanisches Legieren, Verdichten und Strangpressen nach herkömmlichen pulvermetallurgischen Methoden hergestellt worden und hatte die nachfolgende Zusammensetzung:
Cr = 20,0 Gew.-%
Al = 6,0 Gew.-%
Mo = 2,0 Gew.-%
W = 3,5 Gew.-%
Zr = 0,19 Gew.-%
B = 0,01 Gew.-%
C = 0,01 Gew.-%
Y₂O₃ = 1,1 Gew.-%
Ni = Rest
Nach dem Strangpressen lag das Werkstück in feinkörnigem Zustand vor. Seine Abmessungen entsprachen demjenigen von Beispiel 1. Das Werkstück wurde gemäss Fig. 2 weiterbehandelt. Es wurde zunächst in einem Ofen mit einer Aufheizgeschwindigkeit von 3 °C/min auf eine Temperatur von 1150 °C gebracht und auf dieser Temperatur während einer Zeit von 3/4 h gehalten. Dann wurde das Werkstück in Luft auf Raumtemperatur abgekühlt. Daraufhin wurde es auf die für die sekundäre Rekristallisation notwendige Temperatur von 1250 °C erhitzt und zwecks Erzeugung eines langgestreckten Grobkorn auf dieser Temperatur während 1 h gehalten. Nach diesem isothermen Glühen wurde das Werkstück mit einer Geschwindigkeit von ca. 4 °C/min auf Raumtemperatur abgekühlt.

Die aus dem Werkstück herausgearbeiteten Proben zeigten längsgerichtete Stengelkristalle von 7 mm mittlerer Länge, 1,6 mm mittlere Breite und 0,9 mm mittlerer Dicke. Das durchschnittliche Kornachsenverhältnis (Kornerstreckungsverhältnis) z/x betrug ca. 7. Die 100 h-Bruchgrenze im Zeitstandversuch bei 1050 °C lag bei ca. 105 MPa. Die Ergebnisse der Zeitstandversuche sind in Fig. 4 dargestellt. Zum Vergleich erreichte die entsprechende zonengeglühte Probe einen entsprechenden Wert von 110 MPa. Thermoschockversuche zeigten nach 3000 Zyklen gemäss Programm in Beispiel 1 noch keine Anrisse, während in zonengeglühten Vergleichsproben bereits nach etwas über 400 Zyklen Haarrisse an der Oberfläche festgestellt werden konnten.

### Ausführungsbeispiel 3:

Es wurde eine oxyddispersionsgehärtete Nickelbasis-Superlegierung einer Wärmebehandlung und einer Grobkornglühung in ähnlicher Weise wie unter Beispiel 2 (vgl. Fig. 2) unterzogen. Die pulvermetallurgisch durch mechanisches Legieren, Verdichten und Strangpressen hergestellte Legierung hatte die nachfolgende Zusammensetzung:
Cr = 17,0 Gew.-%
Al = 6,0 Gew.-%
Mo = 2,0 Gew.-%
W = 3,5 Gew.-%
Ta = 2,0 Gew.-%
Zr = 0,15 Gew.-%
B = 0,01 Gew.-%
C = 0,05 Gew.-%
Y₂O₃ = 1,1 Gew.-%
Ni = Rest
Nach dem Strangpressen lag das Werkstück in feinkörniger Struktur vor. Die Abmessungen entsprachen denjenigen von Beispiel 1. Das Werkstück wurde ähnlich Fig. 2 behandelt. Zunächst wurde es in einen Ofen eingesetzt und mit einer Aufheizgeschwindigkeit von 5 °C/min auf eine Temperatur von 1130 °C erhitzt und auf dieser Temperatur während einer Zeit von 1 1/2 h gehalten. Dann wurde das Werkstück in Luft auf Raumtemperatur abgekühlt. Zwecks sekundärer Rekristallisation wurde es langsam auf eine Temperatur von 1270 °C erhitzt und zur Erzeugung eines langgestreckten Grobkorns während 1/2 h auf dieser Temperatur gehalten.

Nach diesem isothermen Glühen wurde das Werkstück mit einer Geschwindigkeit von ca. 3 °C/min auf Raumtemperatur abgekühlt.

Um die Duktilität in der Querrichtung zu erhöhen, wurde das Werkstück einer weiteren Wärmebehandlung unterworfen. Zu diesem Zweck wurde das Werkstück innerhalb von 2 h auf eine oberhalb er minimalen Lösungsglühtemperatur für die γ′-Phase gelegenen Temperatur von 1220 °C gebracht, 1 h gehalten und dann mit einer Abkühlungsgeschwindigkeit von ca. 1 °C/min auf eine Temperatur von 600 °C abgekühlt. Die weitere Abkühlung erfolgte in Luft bis auf Raumtemperatur herunter.

Die Proben zeigten längsgerichtete Stengelkristalle von durchschnittlich 15 mm Länge, 1,5 mm Breite und 0,9 mm Dicke. Das mittlere Kornachsenverhältnis z/x betrug ca. 14. Im Zeitstandversuch wurde bei einer Temperatur von 1050 °C eine 100 h-Bruchgrenze von ca. 100 MPa gemessen. Die vergleichbare zonengeglühte Probe lage nur wenige Prozente über diesem Wert. Die Temperaturwechselfestigkeit war gut. Nach Programm gemäss Beispiel 1 wurden 2000 Zyklen ohne Anrisse erreicht, während die zonengeglühten Vergleichsproben bei ca. 400 Zyklen Haarrisse zeigten.

Die Erfindung ist nicht auf die Ausführungsbeispiele beschränkt.

Das Verfahren zur Erzeugung grober längsgerichteter Stengelkristalle mit verbesserter Temperaturwechselbeständigkeit und erhöhter Duktilität in Querrichtung in einem Werkstück beliebiger Querschnittsgrösse und Querschnittsform aus einer im Ausgangszustand in feinkörniger warmgekneteten Form vorliegenden oxyddispersionsgehärteten Nickelbasis-Superlegierung durch eine die sekundäre Rekristallisation auslösende Grobkornglühung wird durchgeführt, indem das Werkstück nach erfolgter Erwärmung zunächst im Temperaturbereich zwischen 1000 °C und 1200°C während 1/4 h bis 10 h geglüht, abgekühlt und während 1/4 bis 5 h im Temperaturbereich zwischen 1230 °C und 1280 °C isotherm auf Grobkorn geglüht und abgekühlt wird. Vorzugsweise wird das Werkstück zusätzlich einer Duktilisierungs-Wärmebehandlung unterzogen, indem es bis auf die γ′-Lösungsglühtemperatur erhitzt, auf dieser Temperatur wenigstens während 1/2 h gehalten und dann auf Raumtemperatur abgekühlt wird.

Das Verfahren bezieht sich insbesondere auf eine dispersionsgehärtete Nickelbasis-Superlegierung mit der nachfolgenden Zusammensetzung:
Cr = 15 Gew.-%
W = 4,0 Gew.-%
Mo = 2,0 Gew.-%
Al = 4,5 Gew.-%
Ti = 2,5 Gew.-%
Ta = 2,0 Gew.-%
C = 0,05 Gew.-%
B = 0,01 Gew.-%
Zr = 0,15 Gew.-%
Y₂O₃ = 1,1 Gew.-%
Ni = Rest,
wobei das Werkstück zunächst während 1/4 h bei einer Temperatur von 1130 °C geglüht, an Luft abgekühlt und dann während 1 1/2 h bei 1230 °C auf Grobkorn geglüht und mit einer Geschwindigkeit von höchstens 5 °C/min abgekühlt wird. Ausserdem bezieht sich das Verfahren auf eine dispersionsgehärtete Nickelbasis-Superlegierung mit der obigen Zusammensetzung, wobei das Werkstück zunächst während 2 h bei einer Temperatur von 1080 °C geglüht, an Luft abgekühlt und dann während 1 1/2 h bei 1230 °C auf Grobkorn geglüht und mit einer Geschwindigkeit von höchstens 5 °C/min abgekühlt wird. Das Verfahren gilt ferner für eine dispersionsgehärtete Nickelbasis-Superlegierung mit der nachfolgenden Zusammensetzung:
Cr = 20,0 Gew.-%
Al = 6,0 Gew.-%
Mo = 2,0 Gew.-%
W = 3,5 Gew.-%
Zr = 0,19 Gew.-%
B = 0,01 Gew.-%
C = 0,01 Gew.-%
Y₂O₃ = 1,1 Gew.-%
Ni = Rest,
wobei das Werkstück zunächst während 3/4 h bei einer Temperatur von 1150 °C geglüht, an Luft abgekühlt und dann während 1 h bei 1250 °C auf Grobkorn geglüht und mit einer Geschwindigkeit von höchstens 5 °C/min abgekühlt wird. Ebenfalls gilt das Verfahren für eine dispersionsgehärtete Nickelbasis-Superlegierung mit der nachfolgenden Zusammensetzung:
Cr = 17,0 Gew.-%
Al = 6,0 Gew.-%
Mo = 2,0 Gew.-%
W = 3,5 Gew.-%
Ta = 2,0 Gew.-%
Zr = 0,15 Gew.-%
B = 0,01 Gew.-%
C = 0,05 Gew.-%
Y²O₃ = 1,1 Gew.-%
Ni = Rest,
wobei das Werkstück zunächst während 1 1/2 h bei einer Temperatur von 1130 °C geglüht, an Luft abgekühlt und dann während 1/2 h bei 1270 °C auf Grobkorn geglüht und mit einer Geschwindigkeit von höchstens 5 °C/min abgekühlt wird.

## Patentansprüche

1. Verfahren zur Herstellung eines Werkstücks aus einer im Ausgangszustand in feinkörniger warmgekneteter Form vorliegenden oxiddispersionsgehärteten Nickelbasis-Superlegierung, bei dem das Werkstück zur Erzeugung grober längsgerichteter Stengelkristalle während 1/4 bis 5 h in einem Temperaturbereich zwischen 1230°C und 1280°C auf Grobkorn geglüht und danach auf Raumtemperatur abgekühlt wird,
dadurch gekennzeichnet, dass zur Beeinflussung der bei der Grobkornglühung erzielten Gefügeausbildung das in feinkörniger warmgekneteter Form vorliegende Werkstück vor dem Grobkornglühen zunächst auf eine Temperatur zwischen 1000°C und 1200°C erwärmt, während 1/4 h bis 10 h in diesem Temperaturbereich vorgeglüht und sodann auf Raumtemperatur abgekühlt wird, und dass danach das vorgeglühte Werkstück zur Erzeugung der Stengelkristalle isotherm grobgeglüht wird.

2. Verfahren nach Anspruch 1, dadurch gekennzeichnet, dass das Werkstück zusätzlich einer Duktilisierungs-Wärmebehandlung unterzogen wird, indem es bis auf die γ′-Lösungsglühtemperatur erhitzt, auf dieser Temperatur wenigstens während 1/2 h gehalten und dann auf Raumtemperatur abgekühlt wird.

3. Verfahren nach Anspruch 1, dadurch gekennzeichnet, dass die dispersionsgehärtete Nickelbasis-Superlegierung die nachfolgende Zusammensetzung aufweist:
Cr = 15 Gew.-%
W = 4,0 Gew.-%
Mo = 2,0 Gew.-%
Al = 4,5 Gew.-%
Ti = 2,5 Gew.-%
Ta = 2,0 Gew.-%
C = 0,05 Gew.-%
B = 0,01 Gew.-%
Zr = 0,15 Gew.-%
Y₂O₃ = 1,1 Gew.-%
Ni = Rest
und dass das Werkstück zunächst während 1/4 h bei einer Temperatur von 1130 °C geglüht, an Luft abgekühlt und dann während 1 1/2 h bei 1230 °C auf Grobkorn geglüht und mit einer Geschwindigkeit von höchstens 5 °C/min abgekühlt wird.

4. Verfahren nach Anspruch 1, dadurch gekennzeichnet, dass die dispersionsgehärtete Nickelbasis-Superlegierung die nachfolgende Zusammensetzung aufweist:
Cr = 15 Gew.-%
W = 4,0 Gew.-%
Mo = 2,0 Gew.-%
Al = 4,5 Gew.-%
Ti = 2,5 Gew.-%
Ta = 2,0 Gew.-%
C = 0,05 Gew.-%
B = 0,01 Gew.-%
Zr = 0,15 Gew.-%
Y₂O₃ = 1,1 Gew.-%
Ni = Rest
und dass das Werkstück zunächst während 2 h bei einer Temperatur von 1080 °C geglüht, an Luft abgekühlt und dann während 1 1/2 h bei 1230 °C auf Grobkorn geglüht und mit einer Geschwindigkeit von höchstens 5 °C/min abgekühlt wird.

5. Verfahren nach Anspruch 1, dadurch gekennzeichnet, dass die dispersionsgehärtete Nickelbasis-Superlegierung die nachfolgende Zusammensetzung aufweist:
Cr = 20,0 Gew.-%
Al = 6,0 Gew.-%
Mo = 2,0 Gew.-%
W = 3,5 Gew.-%
Zr = 0,19 Gew.-%
B = 0,01 Gew.-%
C = 0,01 Gew.-%
Y₂O₃ = 1,1 Gew.-%
Ni = Rest
und dass das Werkstück zunächst während 3/4 h bei einer Temperatur von 1150 °C geglüht, an Luft abgekühlt und dann während 1 h bei 1250 °C auf Grobkorn geglüht und mit einer Geschwindigkeit von höchstens 5 °C/min abgekühlt wird.

6. Verfahren nach Anspruch 1, dadurch gekennzeichnet, dass die dispersionsgehärtete Nickelbasis-Superlegierung die nachfolgende Zusammensetzung aufweist:
Cr = 17,0 Gew.-%
Al = 6,0 Gew.-%
Mo = 2,0 Gew.-%
W = 3,5 Gew.-%
Ta = 2,0 Gew.-%
Zr = 0,15 Gew.-%
B = 0,01 Gew.-%
C = 0,05 Gew.-%
Y₂O₃ = 1,1 Gew.-%
Ni = Rest
und dass Werkstück zunächst während 1 1/2 h bei einer Temperatur von 1130 °C geglüht, an Luft abgekühlt und dann während 1/2 h bei 1270 °C auf Grobkorn geglüht und mit einer Geschwindigkeit von höchstens 5 °C/min abgekühlt wird.

## Claims

1. Process for producing a workpiece from an oxide-dispersion-strengthened nickel-base superalloy which exists in the initial condition in fine-grained hot-worked form, in which, to produce coarse, longitudinally directed column crystals, the workpiece is annealed for coarse grain for ¼ to 5 h in a temperature range between 1230°C and 1280°C and then cooled to room temperature, characterized in that, to modify the microstructure formation produced during the coarse-grain annealing, the workpiece, which exists in fine-grained hot-worked form, is first heated, before the coarse-grain annealing, to a temperature between 1000°C and 1200°C, preannealed in this temperature range for ¼ to 10 h and then cooled to room temperature, and in that the preannealed workpiece is then isothermally annealed for coarse grain to produce the column crystals.

2. Process according to Claim 1, characterized in that the workpiece is additionally subjected to a ductilization heat treatment by heating it to the γ' solution annealing temperature, holding it at this temperature at least for ½ h and then cooling it to room temperature.

3. Process according to Claim 1, characterized in that the dispersion-strengthened nickel-base superalloy has the following composition
Cr = 15 % by wt.
W = 4.0 % by wt.
Mo = 2.0 % by wt.
Al = 4.5 % by wt.
Ti = 2.5 % by wt.
Ta = 2.0 % by wt.
C = 0.05 % by wt.
B = 0.01 % by wt.
Zr = 0.15 % by wt.
Y₂O₃ = 1.1 % by wt.
Ni = remainder
and in that the workpiece is first annealed for ¼ h at a temperature of 1130°C, cooled in air and then annealed for 1½ h at 1230°C for coarse grain and cooled at a rate of not more than 5°C/min.

4. Process according to Claim 1, characterized in that the dispersion-strengthened nickel-base superalloy has the following composition
Cr = 15 % by wt.
W = 4.0 % by wt.
Mo = 2.0 % by wt.
Al = 4.5 % by wt.
Ti = 2.5 % by wt.
Ta = 2.0 % by wt.
C = 0.05 % by wt.
B = 0.01 % by wt.
Zr = 0.15 % by wt.
Y₂O₃ = 1.1 % by wt.
Ni = remainder
and in that the workpiece is first annealed for 2 h at a temperature of 1080°C, cooled in air and then annealed for 1½ h at 1230°C for coarse grain and cooled at a rate of not more than 5°C/min.

5. Process according to Claim 1, characterized in that the dispersion-strengthened nickel-base superalloy has the following composition
Cr = 20.0 % by wt.
Al = 6.0 % by wt.
Mo = 2.0 % by wt.
W = 3.5 % by wt.
Zr = 0.19 % by wt.
B = 0.01 % by wt.
C = 0.01 % by wt.
Y₂O₃ = 1.1 % by wt.
Ni = remainder
and in that the workpiece is first annealed for 3/4 h at a temperature of 1150°C, cooled in air and then annealed for 1 h at 1250°C for coarse grain and cooled at a rate of not more than 5°C/min.

6. Process according to Claim 1, characterized in that the dispersion-strengthened nickel-base superalloy has the following composition: Cr = 17.0 % by wt.
Al = 6.0 % by wt.
Mo = 2.0 % by wt.
W = 3.5 % by wt.
Ta = 2.0 % by wt.
Zr = 0.15 % by wt.
B = 0.01 % by wt.
C = 0.05 % by wt.
Y₂O₃ = 1.1 % by wt.
Ni = remainder
and in that the workpiece is first annealed for 1½ h at a temperature of 1130°C, cooled in air and then annealed for ½ h at 1270°C for coarse grain and cooled at a rate of not more than 5°C/min.

## Revendications

1. Procédé de fabrication d'une pièce en superalliage à base de nickel, durci par dispersion d'oxyde, présent à l'état initial sous forme pétrie à chaud à grains fins, lors duquel la pièce est soumise à un recuit en vue du grossissement du grain, dans un domaine de température entre 1230°C et 1280°C, pendant une période allant de 1/4 à 5 h, pour la production de cristaux colonnaires grossiers allongés en direction longitudinale, et est ensuite refroidie à la température ambiante, caractérisé en ce que, en vue d'une intervention sur la structure cristalline obtenue lors du recuit en vue du grossissement du grain, la pièce, présente sous forme pétrie à chaud à grains fins, est réchauffée avant le recuit en vue du grossissement du grain tout d'abord à une température entre 1000°C et 1200°C, est soumise à un pré-recuit pendant une période allant de 1/4 à 10 h dans ce domaine de température et est ensuite refroidie à la température ambiante, et que, subséquemment, la pièce pré-recuite est soumise à un recuit isotherme en vue du grossissement du grain dans l'optique de l'obtention de cristaux colonnaires.

2. Procédé selon la revendication 1, caractérisé en ce que la pièce est soumise en outre à un traitement thermique de ductilisation, au cours duquel elle est chauffée jusqu'à la température de recuit d'homogénéisation au stade solidus γ', elle est maintenue à cette température pendant 1/2 h et elle est alors refroidie à la température ambiante.

3. Procédé selon la revendication 1, caractérisé en ce que le superalliage à base de nickel durci par dispersion présente la composition suivante:
Cr = 15 % en poids
W = 4,0 % en poids
Mo = 2,0 % en poids
Al = 4,5 % en poids
Ti = 2,5 % en poids
Ta = 2,0 % en poids
C = 0,05 % en poids
B = 0,01 % en poids
Zr = 0,15 % en poids
Y₂O₃ = 1,1 % en poids
Ni = Restant
et que la pièce est tout d'abord soumise à recuit pendant 1/4 h à une température de 1130°C, est refroidie à l'air et est alors soumise à recuit en vue du grossissement du grain pendant 1 1/2 h à 1230°C et est refroidie à une vitesse d'au maximum 5 °C/min.

4. Procédé selon la revendication 1, caractérisé en ce que le superalliage à base de nickel durci par dispersion présente la composition suivante:
Cr = 15 % en poids
W = 4,0 % en poids
Mo = 2,0 % en poids
Al = 4,5 % en poids
Ti = 2,5 % en poids
Ta = 2,0 % en poids
C = 0,05 % en poids
B = 0,01 % en poids
Zr = 0,15 % en poids
Y₂O₃ = 1,1 % en poids
Ni = Restant
et que la pièce est tout d'abord soumise à recuit pendant 2 h à une température de 1080°C, est refroidie à l'air et est alors soumise à recuit en vue du grossissement du grain pendant 1 1/2 h à 1230°C et est refroidie à une vitesse d'au maximum 5 °C/min.

5. Procédé selon la revendication 1, caractérisé en ce que le superalliage à base de nickel durci par dispersion présente la composition suivante:
Cr = 20,0 % en poids
Al = 6,0 % en poids
Mo = 2,0 % en poids
W = 3,5 % en poids
Zr = 0,19 % en poids
B = 0,01 % en poids
C = 0,01 % en poids
Y₂O₃ = 1,1 % en poids
Ni = Restant
et que la pièce est tout d'abord soumise à recuit pendant 3/4 h à une température de 1150°C, est refroidie à l'air et est alors soumise à recuit en vue du grossissement du grain pendant 1 h à 1250°C et est refroidie à une vitesse d'au maximum 5 °C/min.

6. Procédé selon la revendication 1, caractérisé en ce que le superalliage à base de nickel durci par dispersion présente la composition suivante:
Cr = 17,0 % en poids
Al = 6,0 % en poids
Mo = 2,0 % en poids
W = 3,5 % en poids
Ta = 2,0 % en poids
Zr = 0,15 % en poids
B = 0,01 % en poids
C = 0,05 % en poids
Y₂O₃ = 1,1 % en poids
Ni = Restant
et que la pièce est tout d'abord soumise à recuit pendant 1 1/2 h à une température de 1130°C, est refroidie à l'air et est alors soumise à recuit en vue du grossissement du grain pendant 1/2 h à 1270°C et est refroidie à une vitesse d'au maximum 5 °C/min.
